# EUROPÄISCHE PATENTSCHRIFT

(11) **EP 2 524 744 B1**
(45) Veröffentlichungstag und Bekanntmachung des Hinweises auf die Patenterteilung: **25.03.2015**
(21) Anmeldenummer: 12156430.6
(22) Anmeldetag: 22.02.2012
(51) Int. Cl.: B21D 53/92, B21D 26/059, B21D 26/027

(54) **Verfahren zur Herstellung einer Schallschutzdämmung zur Auskleidung eines Flugzeugtriebwerks und eine solche Schallschutzdämmung**
Method for producing a sound isolation panel for covering an aircraft engine
Procédé destiné au fabrication d'un élément d'un panneau d'isolation acoustique pour le revêtement de turbomoteur d'aeronef

(30) Priorität: 19.05.2011 DE 102011102087
(43) Veröffentlichungstag der Anmeldung: 21.11.2012
(73) Patentinhaber: FormTech GmbH, 28844 Weyhe-Dreye (DE)
(72) Erfinder: Beck, Werner, 28844 Weyhe (DE)
(74) Vertreter: Siekmann, Gunnar

(56) Entgegenhaltungen:
- DE-A1- 3 642 208
- GB-A- 2 241 194
- US-A- 4 691 857
- US-A- 5 119 535
- US-A1- 2006 210 821

## Beschreibung

Die Erfindung betrifft ein Verfahren zum Bearbeiten mindestens eines Flächenelements, insbesondere eines Durchbrüche aufweisenden Flächenelements sowie eine insbesondere mit dem Verfahren hergestellte Schallschutzdämmung zur Auskleidung eines Flugzeugtriebwerks.

Flächenelemente, insbesondere aus metallischen Werkstoffen, können mit den bekannten Bearbeitungsverfahren und in Abhängigkeit von den Materialeigenschaften häufig nur in begrenztem Umfang umgeformt werden. Für die Umformung hochfester Werkstoffe, wie beispielsweise Titanlegierungen eignen sich grundsätzlich nur Warmumformverfahren, wobei besonders für niedrige Stückzahlen solche bevorzugt werden, bei denen mit einem Medium Druck auf den umzuformenden Werkstoff ausgeübt wird. Diese Warmumformverfahren mit einem druckerzeugenden Medium werden auch als superplastische Umformverfahren bezeichnet und ermöglichen komplexe, nämlich räumlich gekrümmte Werkstückgeometrien, die mit anderen Verfahren nicht oder zumindest nicht wirtschaftlich herzustellen sind.

Ein so zu bearbeitender Werkstoff, zum Beispiel eine Titanlegierung, wird auf eine bestimmte Umformtemperatur erwärmt und weist bei sehr geringen Umformgeschwindigkeiten eine extrem niedrige Fließspannung sowie ein sehr großes Formänderungsvermögen auf. Das Formänderungsvermögen beträgt dabei einige hundert Prozent bis über tausend Prozent.

Die US 2006/0210821 A1 offenbart ein superplastisches Umformverfahren, um Werkstücke mit komplexen Konturen zu fertigen, die zwischen zwei äußeren, fluiddichten Flächenelementen einen zellenförmigen Kern aufweisen. Dazu wird einerseits ein äußerer Druck auf eines der äußeren Flächenelemente aufgebracht und andererseits Fluid zwischen die äußeren Flächenelemente eingeleitet, um den zellularen Kern des Bauteils zu formen. Die einzelnen Teile des Werkstückes, äußere Flächenelemente und zellularer Kern, wurden dabei zuvor mittels Diffusionsschweißen miteinander verbunden.

Aus der US 4,691,857 geht ein Verfahren hervor, bei dem eine Mehrzahl an Flächenelementen mittels Diffusionsschweißen miteinander verbunden und zu einem Werkstück geformt werden sollen. Ein Teil der Erfindung betrifft dabei auch einen fluiddichten Container, in den die Flächenelemente während des Formens eingeschlossen sind. Dieser Container weist einen äußeren Rand auf, in den sich die Flächenelemente nicht erstrecken und mit dem der Container während des Umformens zwischen zwei Formwerkzeugteilen gehalten ist.

Jedoch weisen nur wenige Werkstoffe superplastische Umformeigenschaften auf, so dass diese Bearbeitungsverfahren nur bei bestimmten Werkstoffen angewendet werden können. Zudem können Durchbrüche aufweisende Flächenelemente nicht umgeformt werden, da diese nicht mediumdicht sind, das heißt, es kann mit dem Medium kein Umformdruck aufgebaut werden.

Anwendungsbereiche für superplastisch verformte Werkstücke mit komplexen, räumlich gekrümmten Geometrien, liegen vor allem im Karosseriebau und in der Luft- und Raumfahrttechnik, um beispielsweise raumsparende beziehungsweise aerodynamisch günstige Konstruktionen zu ermöglichen. In manchen Bereichen, wie beispielsweise der Triebwerkentwicklung für die Luftfahrt, ist zudem die Verwendung von Flächenelementen mit Durchbrüchen erforderlich, um möglichst niedrige Lärmemissionen zu erreichen. Dabei basieren die erforschten beziehungsweise eingesetzten Flächenelemente zur Reduzierung der Lärmemissionen häufig auf dem Helmholtz-Resonator-Prinzip. Die dafür benötigten Materialien sind bevorzugt hochfeste und wärmebeständige Titanwerkstoffe und/oder andere metallische Legierungen.

Die damit hergestellten Bauteile weisen unvorteilhafterweise nur einfache Werkstückgeometrien auf und sind lediglich zylindrisch oder kegelförmig ausgebildet. Alternativ bestehen die Flächenelemente aus Nickelbasiswerkstoffen, hochfesten Stählen oder Reintitan, wobei Nickelbasiswerkstoffe und Stahlwerkstoffe mit einem hohen spezifischen Gewicht und Reintitan mit einer niedrigen Festigkeit jeweils einen entscheidenden Nachteil gegenüber Titanlegierungen aufweisen. Aerodynamisch günstige und raumsparende Werkstückgeometrien mit hoher Festigkeit, bei denen die bekannten Nachteile vermieden sind, sind bisher nicht möglich.

Der Erfindung liegt nun die Aufgabe zugrunde, ein Verfahren zum Bearbeiten wenigstens zweier Flächenelemente dahingehend weiter zu entwickeln, dass mit diesen unter Einbeziehung von Durchbrüchen der Flächenelemente bestimmte Oberflächenstrukturen mit komplex gekrümmten Werkstück-geometrien erzeugbar sind, mit denen unter anderem räumlich gekrümmte Schallschutzdämmungen für Flugzeugtriebwerke gefertigt werden können.

Diese Aufgabe ist verfahrensmäßig durch die Merkmale des Anspruchs 1 gelöst. Weiter wird die Aufgabe auch mit einer Schallschutzdämmung mit den Merkmalen des Anspruchs 7 gelöst. Weiterbildungen und vorteilhafte Ausgestaltungen der Erfindung ergeben sich aus den Unteransprüchen.

Bei dem Verfahren zum Bearbeiten mindestens zwei aneinander anliegenden Flächenelemente, von denen wenigstens eines Durchbrüche aufweist, wird beidseitig je wenigstens eine Lage eines verformbaren, mediumdichten Materials an die Flächenelemente angelegt, werden die Flächenelemente zusammen mit den verformbaren Lagen zwischen wenigstens zwei Formwerkzeugteile eingelegt, werden die verformbaren Lagen mit einem umlaufend um das Flächenelement überstehenden Randbereich zwischen den Formwerkzeugteilen eingespannt, wird auf mindestens einen Bereich eines Flächenabschnitts der eingelegten Flächenelemente bei einer vorgegebenen Umformtemperatur durch Einleiten eines Mediums zwischen eine der verformbaren Lagen und einem ersten Formwerkzeugteil Druck ausgeübt, wobei der Druck unmittelbar gegen die verformbare Lage wirkt, und das Flächenelement durch den erzeugten Druck zusammen mit den verformbaren Lagen in wenigstens einen benachbarten Hohlraum eines zweiten Formwerkzeugteils hineingeformt wird, ist erfindungsgemäß vorgesehen, dass wenigstens zwei der Flächenelemente durch Diffusionsschweißen miteinander verbunden werden, dass mit wenigstens einem eine Loch-, eine Sieb- oder eine Netzstruktur aufweisenden Flächenelement eine strukturierte Oberfläche erzeugt wird, und dass das Flächenelement nach dem Umformen aus den verformbaren Lagen herausgenommen wird.

Mit den beidseitig an das Flächenelement angelegten verformbaren Lagen ist es möglich auch Werkstoffe zu bearbeiten, die mit den bekannten, konventionellen Verfahren nicht beziehungsweise nur schlecht superplastisch umzuformen sind. So können einerseits Durchbrüche aufweisende Flächenelemente und andererseits auch mediumdichte Flächenelemente aus Werkstoffen, die nur bedingt geeignete Umformeigenschaften aufweisen, auf einfache Weise und mit hoher Präzision in komplexe, räumlich gekrümmte Werkstückgeometrien gedrückt werden, die ohne eine niederhaltende Funktion
der verformbaren Lagen nicht möglich sind. Das eigentlich umzuformende Flächenelement wird dabei zwischen den verformbaren Lagen gehalten, wobei dieses sich bei der Umformung in einem durch den Abstand der verformbaren Lagen zueinander begrenzten Raum relativ bewegen kann.

Während der Umformung drückt das eingeleitete Medium unmittelbar gegen eine erste der beiden verformbaren Lagen, mittelbar über die erste verformbare Lage gegen das Flächenelement, aus dem das Werkstück beziehungsweise Bauteil geformt wird, und über das Flächenelement auch gegen eine zweite verformbare Lage. Dem Fließverhalten des eigentlichen Werkstücks wird somit durch die verformbaren Lagen eine Richtung vorgegeben. Sobald der zu bearbeitende Werkstoff zusammen mit den verformbaren Lagen vollflächig an der Kontur der Wandung des benachbarten Hohlraums des zweiten Formwerkzeugteils anliegt, ist der Umformvorgang abgeschlossen. Das Flächenelement kann dann zusammen mit den verformten Lagen aus den Formwerkzeugteilen herausgenommen werden. Nach dem Abkühlen wird das Flächenelement dann aus dem Kuvert der verformbaren Lagen herausgenommen.

Die zusammen mit dem Werkstück umgeformten Lagen aus verformbarem, mediumdichtem Material sind nur ein Hilfsmittel für die Umformung und in den meisten Fällen zu verwerfen. Eine Mehrfachnutzung ist aufgrund des bevorzugt zu verwendenden Materials der verformbaren Lagen nicht oder zumindest nicht wirtschaftlich möglich. Damit ist die verformbare Lage als ein "verlorenes Teil" beziehungsweise Verbrauchsmaterial zu sehen.

Vorteilhafterweise bestehen die für eine Umformung verwendeten verformbaren Lagen aus einem Material mit einem geringem Wert und einem befriedigendem Warmumformverhalten. Geeignet ist zum Beispiel Blechmaterial, insbesondere aus Mikro-Duplex-Stahllegierungen. In anderen Ausführungen sind aber auch andere hochtemperaturbeständige, verformbare, mediumdichte Materialien einsetzbar. In Frage kommen zum Beispiel Magnesium bei Temperaturen bis ca. 380 °C, Aluminium bis ca. 480 °C, Titan bis 700 °C beziehungsweise 900 °C, Stahl bis ca. 1100 °C. Da sich die aus einem Material gefertigten, verformbaren Lagen gleichartig verformen und das Werkstück sich zwischen den Lagen relativ bewegen kann und nicht gestreckt wird, ist der Abstand zwischen diesen bei der Umformung gleichbleibend, wodurch nahezu wanddickengleiche Werkstücke gewährleistet werden können, die nicht stark streckgezogen sind und auch keine Ausdünnungen in der Materialstärke aufweisen. Dieser Vorteil besteht insbesondere auch bei mediumdichten Flächenelementen mit einer geschlossenen Oberfläche.

Das zu bearbeitende Flächenelement muss dagegen nicht unbedingt auch superplastische Umformeigenschaften aufweisen, da es aufgrund der Verformung der anliegenden Lagen "zwangsgeführt" wird. Ein weiterer Vorteil besteht darin, dass das zu bearbeitende Flächenelement Durchbrüche aufweisen kann, so dass auch Flächenelemente mit Gitter-, Sieb-, Loch- oder Netzstrukturen umformbar sind. Vorzugsweise ist das Flächenelement aus einem metallischen Werkstoff, wie Stahl- oder Titanlegierungen, gefertigt, wobei ein besonderes Interesse in der Umformung von Titan-Aluminiden besteht. Diese können dabei sowohl als Folie oder dünnes Blech als auch als dickere Platte zwischen die verformbaren Lagen eingelegt werden. Neben metallischen Werkstoffen kann das umzuformende Flächenelement beispielsweise aber auch aus CFK oder anderen Verbundwerkstoffen bestehen, wenn diese eine thermoplastische Matrix aufweisen.

Der Zuschnitt des Flächenelements kann, wenn dieses zwischen den verformbaren Lagen fixiert wird, kleiner ausfallen, da kein Rand benötigt wird, um das Flächenelement zwischen den Formwerkzeugteilen einzuspannen. Die verformbaren Lagen weisen dazu vorteilhafterweise den umlaufend um den Zuschnitt des Flächenelements überstehenden Randbereich auf. Zwischen den Formwerkzeugteilen werden dann nur die Randbereiche der verformbaren Lagen in einem Einspannbereich gehalten, so dass das zwischen den Lagen fixierte Flächenelement für die Umformung optimal, das heißt, ohne Materialverluste, positioniert ist. Durch den kleineren Zuschnitt des Flächenelements können die Kosten sowohl bei der Umformung von Flächenelementen mit Durchbrüchen als auch bei mediumdichten Flächenelementen gesenkt werden, da der Werkstoff des Flächenelements den Wert der verformbaren Lagen zumeist deutlich übersteigt und somit maßgeblich für die bei der Durchführung des Verfahrens anfallenden Kosten ist.

Als druckerzeugendes Medium wird zumeist ein Gas eingesetzt. Vorteilhafterweise ist das eingesetzte Medium ein reaktionsträges Schutzgas, wie zum Beispiel Argon oder Stickstoff, um unerwünschte Reaktionen zu vermeiden.

Vor dem Einlegen zwischen die Formwerkzeugteile kann das Flächenelement zusammen mit den verformbaren Lagen vorgewärmt werden, um die für das eigentliche Umformverfahren benötigte Zeit zu verkürzen. Um die Formwerkzeugteile mit dem umzuformenden Flächenelement und den verformbaren Lagen auf die vorgegebene Umformtemperatur zu erwärmen, werden diese bevorzugt in eine Heizpresse eingelegt. In der Heizpresse erfolgt dann die Umformung der zwischen den Formwerkzeugteilen angeordneten Flächenelemente.

Damit die verformbaren Lagen und der jeweils an den verformbaren Lagen anliegende Flächenabschnitt bei den zumeist sehr hohen Temperaturen nicht miteinander verkleben, ist zumindest zwischen wenigstens einem Flächenabschnitt des Flächenelements und einer jeweils zugeordneten verformbaren Lage ein Trennmittel aufzubringen. Dieses bewirkt, dass das Flächenelement und die verformbare Lage nach dem Abkühlen einfach separierbar sind. Als Trennmittel kommen vor allem Graphit und Bornitrid sowie Yttrium in Frage. Bevorzugt sind derartige Trennmittel auch in den Bereichen aufzubringen, an denen das Werkstück oder die verformbaren Lagen an den Formwerkzeugteilen anliegen, insbesondere der Wandung des Hohlraums, um auch hier ein "Verschweißen" zu verhindern. Die Trennmittel können beispielsweise flüssig auf die Flächen gespritzt werden oder auch als Graphitfolie oder Graphitplatte eingelegt werden.

Werden wenigstens zwei der gemeinsam zwischen die Formwerkzeugteile eingelegten Flächenelemente durch mindestens eine verformbare Lage voneinander getrennt, können in einem Umformvorgang mehrere Werkstücke gleichzeitig erstellt werden. Eine Alternative zu einer verformbaren

Lage könnte auch eine zwischen die Flächenelemente aufgebrachte Schicht aus Trennmittel sein.

Wird keine verformbare Lage und kein Trennmittel zwischen zwei aneinanderliegend angeordneten Flächenelementen eingelegt beziehungsweise aufgebracht, können die wenigstens zwei Flächenelemente durch Diffusions-schweißen miteinander verbunden werden. Sowohl die Umformung als auch das Diffusionsschweißen werden dabei bevorzugt in einem Fertigungszyklus eines Werkstücks miteinander kombiniert, wobei entweder zuerst diffusionsgeschweißt und dann umgeformt wird oder zuerst umgeformt und dann diffusionsgeschweißt wird. Die Verbindung mittels Diffusionsschweißen wird durch Grenzflächendiffusion der jeweiligen Grenzflächen miteinander erreicht und bietet die Möglichkeit, eine vollflächige Verbindung der Flächenelemente auszubilden. Für Titanlegierungen sind beim Diffusionsschweißen beispielsweise Temperaturen von über 900 °C, ein spezifischer Anpressdruck sowie eine bestimmte Verweilzeit erforderlich.

Das Diffusionsschweißen der Flächenelemente erfolgt dabei insbesondere unter Schutzgas, um Beeinträchtigungen durch umgebende Luft oder andere zutretende Gase, wie beispielsweise Sauerstoff, zu verhindern. Bei mehrlagigen Flächenelementen, wovon zumindest eines abschnittsweise Durchbrüche aufweist, sind diese zu komplexen Geometrien formbar. Mehrere Durchbrüche aufweisende Flächenelemente können vorteilhafterweise vollflächig miteinander verbunden werden und somit höchsten Festigkeitsanforderungen genügen. Ein Anwendungsgebiet für einen derartig vollflächig verschweißten Verbund könnte eine Kombination von Lochblech und Gitter- beziehungsweise Sieb- oder Netzstrukturen sein, wie sie zur Senkung der Lärmemissionen von Flugzeugtriebwerken erforscht und eingesetzt werden. Bei der Kombination eines Durchbrüche aufweisenden Flächenelements mit einem Flächenelement ohne Durchbrüche lässt sich zudem eine Oberflächenstruktur derart gestalten, dass die geschlossene Oberfläche des einen Flächenelements mit dem Durchbrüche aufweisenden Flächenelement vergrößert wird. Auf der Seite des Werkstücks an der das Flächenelement mit den Durchbrüchen angeordnet ist, ist somit eine strukturierte Oberfläche mit einer Vielzahl von Vertiefungen geschaffen. An dieser strukturierten Oberfläche ist dann eine geometrische Verriegelung anderer Oberflächen beziehungsweise Bauteile möglich. Durch geometrische Verriegelung kann eine Verbesserung der Lastübertragung von Klebefügungen erreicht werden kann.

Alternativ ist vorgesehen, dass in mindestens einen Flächenabschnitt eines Flächenelements eine Oberflächenstruktur eingeprägt wird, um sichere Klebeverbindungen mit anderen Werkstücken zu gewährleisten. Die eingeprägten Muster sind dabei weitestgehend frei gestaltbar und können in eine der verformbaren Lagen beziehungsweise der Wandung des Hohlraums, in den das Flächenelement hineingeformt wird, eingearbeitet sein. Dabei entstehen ebenso wie beim Diffusionsschweißen keine Eigenspannungen im Werkstoff des Werkstücks.

Weiterhin umfasst die Erfindung eine Vorrichtung zum Bearbeiten mindestens eines Durchbrüche aufweisenden Flächenelements, mit wenigstens zwei Formwerkzeugteilen, zwischen denen zumindest ein Aufnahmebereich für mindestens ein Flächenelement angeordnet ist, wobei wenigstens ein erstes Formwerkzeugteil eine zu dem Aufnahmebereich führende Mediumleitung mit einer Einlassöffnung für ein druckbeaufschlagbares Medium aufweist und zumindest in einem zweiten Formwerkzeugteil wenigstens ein zu dem Aufnahmebereich benachbarter Hohlraum ausgebildet ist. Diese Vorrichtung zeichnet sich dadurch aus, dass dem ersten Formwerkzeugteil und dem zweiten Formwerkzeugteil jeweils wenigstens eine Lage aus verformbarem, mediumdichtem Material zugeordnet ist, die den Aufnahmebereich für das Flächenelement zu dem ersten Formwerkzeugteil und zu dem zweiten Formwerkzeugteil hin begrenzen und zwischen die das wenigstens eine umzuformende Flächenelement einlegbar ist.

Eine erste der verformbaren Lagen ist dabei bevorzugt derart angeordnet, dass der Bereich in den über die Einlassöffnung Medium eingeleitet wird zu einem im Aufnahmebereich eingelegten Flächenelement hin abgedichtet ist. Dadurch ist gewährleistet, dass zwischen der ersten verformbaren Lage und dem ersten Formwerkzeugteil ein Druck aufgebaut werden kann, der mittelbar auch gegen das an der ersten verformbaren Lage anliegend angeordnete Flächenelement und eine zweite verformbare Lage drückt. Das Flächenelement verformt sich unter dem Druck zusammen mit den verformbaren Lagen, bis dieses vollständig an der Innenwandung des Hohlraums des zweiten Formwerkzeugteils anliegt. Mit der zweiten verformbaren Lage kann das Flächenelement zudem einen möglichst kleinen Zuschnitt des zumeist teuren Werkstoffs aufweisen. Vorteilhafterweise weisen die verformbaren Lagen dann einen umlaufend um die Abmessungen des Flächenelements überstehenden Randbereich auf. Mit dem überstehenden Randbereich sind nur die verformbaren Lagen in einen Einspannbereich der Formwerkzeugteile einlegbar, wobei ein in den Aufnahmebereich eingelegtes Flächenelement aufgrund der zumindest um den einspannbaren Randbereich geringeren Abmessungen nur zwischen den verformbaren Lagen fixiert ist und nicht in den Einspannbereich der Formwerkzeugteile hineinragt.

Zudem werden, bei einem zwischen zwei verformbaren Lagen fixierten Flächenelement, während der Umformung möglicherweise auftretende Stauchfalten vermieden und das umgeformte Werkstück ist im Ergebnis nahezu wanddickengleich. Trotzdem ist ein ausreichendes Fließverhalten des auf Umformtemperatur erwärmten Werkstoffs des Flächenelements zwischen den verformbaren Lagen gewährleistet.

Damit das in dem Hohlraum, in den das Flächenelement hineinformbar ist, enthaltende Gas entweichen kann, ist der Innenwandung des Hohlraums wenigstens eine Entgasungsöffnung zugeordnet. Bei der Umformung unter Schutzgas oder Vakuum sind sowohl die Entgasungsöffnung als auch die Mediumleitung vorteilhafterweise einem zur Umgebung abgeschlossenen System zugeordnet, um bei dem Verfahren unerwünschte Gase auszuschließen und eine sparsame Verwendung des Schutzgases zu ermöglichen.

Um das zwischen die Formwerkzeugteile eingelegte Flächenelement auf die Umformtemperatur zu erhitzen, ist vorgesehen, dass die Formwerkzeuge einer Heizpresse zugeordnet sind und in dieser auf die Umformtemperatur erwärmt werden. Alternativ zu einer Heizpresse kann zumindest eines der Formwerkzeugteile vorteilhafterweise wenigstens ein Heizelement aufweisen. Für eine bessere Wärmeverteilung und Wärmenutzung sollten dann beide Formwerkzeugteile ein beziehungsweise mehrere Heizelemente aufweisen, um eine entsprechend optimierte Anordnung der Heizelemente zu schaffen.

Mit dem vorbezeichneten Verfahren beziehungsweise der Vorrichtung können dann unter anderem Schallschutzdämmungen zur Auskleidung von Flugzeugtriebwerken usw. gefertigt werden. Diese weisen wenigstens zwei aneinander anliegende Flächenelemente auf, von denen wenigstens eines Durchbrüche aufweist, wobei die Flächenelemente eine räumlich gekrümmte, nicht abwickelbare Geometrie aufweisen und aus hochfestem, wärmebeständigem Material ausgebildet sind, und zeichnen sich erfindungsgemäß dadurch aus, dass die Flächenelemente eine Kombination aus wenigstens einem Lochblech und mindestens einer Gitterstruktur ausbilden, wobei das Lochblech und die Gitterstruktur über die gesamte aneinander anliegende Grenzfläche miteinander verbunden sind.

Unter der räumlich gekrümmten, nicht abwickelbaren Geometrie des Flächenelements ist hier zum Beispiel eine Wölbstruktur zu verstehen, die in der Ausgestaltung als Schallschutzdämmung für ein Flugzeug zum Beispiel als Halbrohr ausgebildet ist. Das Halbrohr weist einen annähernd zylindrischen Abschnitt und einen an einem leicht verbreiterten Endbereich des zylindrischen Abschnitts angesetzten zweiten Abschnitt auf, der gegenüber dem zylindrischen Abschnitt nach außen ausgewölbt ist. Zwei dieser Halbrohre bilden vorzugsweise die Schallschutzdämmung eines Triebwerkes, wobei die Lärmemissionen verursachenden Luftströmungen beziehungsweise Abgase an die Schallschutzdämmung strömen. Durch eine der jeweiligen Luftbeziehungsweise Abgasströmung zugewandt angeordneten Oberflächenstruktur aus Flächenelementen mit Durchbrüchen, insbesondere einer Kombination aus Lochblechen und/oder Gitter- beziehungsweise Sieb- oder Netzstrukturen, werden die entstehenden Lärmemissionen aufgrund des Helmholtz-Resonator-Prinzips gemindert. In Versuchen konnten die Lärmemissionen beispielsweise um mehr als 4db reduziert werden. Je nach Ausführung des Triebwerkes beziehungsweise der Schallschutzdämmung können die Flächenelemente mit den Lochblechen und/oder Gitterstrukturen an der konkaven Innenwandung und/oder an der konvexen Außenwandung angeordnet sein. Bei nur einem Flächenelement mit Lochblech/Gitterstruktur ist die zweite Wandung als geschlossene Oberfläche auszubilden.

Bevorzugt sind die einzelnen Lagen des Flächenelements aus Lochblech und/oder Gitterstruktur über die gesamte aneinanderliegende Grenzfläche mittels Diffusionsschweißen miteinander verbunden. Dadurch kann eine besonders feste, den hohen Anforderungen genügende Verbindung von Lochblech und Gitterstruktur erreicht werden. Als Material für die Schallschutzdämmung ist vorteilhafterweise vorgesehen, dass das hochfeste, wärmebeständige Material des Flächenelements eine Titanlegierung oder Titanaluminidlegierung ist. Diese weist eine hohe Festigkeit bei gleichzeitig guten Gewichtseigenschaften und hoher Wärmebeständigkeit auf.

Ein Ausführungsbeispiel der Erfindung, aus dem sich weitere erfinderische Merkmale ergeben, ist in der Zeichnung dargestellt. Es zeigen:
- Fig. 1:: ein Querschnitt durch eine schematische Darstellung einer erfindungsgemäßen Vorrichtung mit einem unbearbeiteten Flächenelement;
- Fig. 2:: die schematische Darstellung der Vorrichtung im Querschnitt mit dem umgeformten Flächenelement;
- Fig. 3:: ein Querschnitt durch einen Abschnitt eines diffusionsgeschweißtes Flächenelements; und
- Fig. 4:: eine Schallschutzdämmung für ein Triebwerk eines Flugzeugs in perspektivischer Ansicht.

Fig. 1 und Fig. 2 zeigen je einen Verfahrensschritt der Umformung eines Durchbrüche aufweisenden Flächenelements 1 mit einer Vorrichtung 2. Diese Vorrichtung 2 weist ein erstes Formwerkzeugteil 3 und ein zweites Formwerkzeugteil 4 auf. Zwischen den Formwerkzeugteilen 3, 4 ist ein Aufnahmebereich 5 für ein Flächenelement 1 angeordnet. Um den Aufnahmebereich 5 herum ist umlaufend ein Einspannbereich 6 zwischen den Formwerkzeugteilen 3, 4 angeordnet. Das erste Formwerkzeugteil 3 weist eine Mediumleitung 7 auf, die in einer zum Aufnahmebereich 5 hin gerichteten Einlassöffnung 8 endet. In dem zweiten Formwerkzeugteil 4 ist ein Hohlraum 9 ausgebildet, dessen Wandung 10 die Kontur des aus dem Flächenelement 1 zu formenden Werkstücks aufweist. Dem Hohlraum 9 sind zudem Entgasungsöffnungen 11, 11 zugeordnet.

In Fig. 1 ist in dem Aufnahmebereich 5 ein Flächenelement 1 zwischen zwei verformbaren Lagen 12, 12' gehalten, wobei die verformbaren Lagen 12, 12' einen größeren Zuschnitt als das Flächenelement 1 aufweisen und mit ihrem äußeren Rand an jeweils gegenüberliegenden Abschnitten in den Einspannbereich 6 hineinragen. Das Flächenelement 1 entspricht in seinen Abmessungen denen des Hohlraums 9.

In Fig. 2 ist das zwischen den Formwerkzeugen 3, 4 gehaltene Flächenelement 1 aus Fig. 1 zusammen mit den verformbaren Lagen 12, 12' umgeformt und liegt eingefasst von den verformbaren Lagen an der Wandung 10 des Hohlraums 9 an.

Während der Umformung werden die beiden Formwerkzeugteile 3, 4 nach außen abdichtend aufeinander gepresst und über die Mediumleitung 7 sowie die Einlassöffnung 8 wird Medium zwischen das erste Formwerkzeugteil 3 und die verformbare Lage 12 gedrückt. Die mit Druck beaufschlagte verformbare Lage 12 wird dadurch derart verformt, dass diese zusammen mit dem Flächenelement 1 und der verformbaren Lage 12' in den Hohlraum 9 hineingeformt wird, bis die verformbare Lage 12' vollständig an der Wandung 10 anliegt und eine weitere Verformung nicht möglich ist. In dem Hohlraum 9 enthaltenes Gas kann über die Entgasungsöffnungen 11, 11' vollständig entweichen. Durch Öffnen der Formwerkzeugteile 3, 4 kann das Flächenelement 1 nach der Umformung zusammen mit den verformten Lagen 12, 12' aus den Formwerkzeugteilen 3, 4 entnommen werden. Nach dem das Flächenelement 1 und die verformbaren Lagen 12, 12' abgekühlt sind, werden das Flächenelement 1 und die verformbaren Lagen 12, 12' voneinander separiert. Das fertige Flächenelement 1 kann dann einer weiteren Bearbeitung zugeführt werden.

In Fig. 3 ist ein Querschnitt durch ein mehrlagiges Flächenelement 1 gezeigt. Dieses besteht aus einer Lage Lochblech 13 und drei Lagen mit einer Gitterstruktur 14, 14', 14", welche mittels Diffusionsschweißen jeweils an den Grenzflächen zwischen den aneinander liegenden Lagen 13, 14, 14', 14" vollflächig miteinander verbunden sind.

Fig. 4 zeigt eine mit dem erfindungsgemäßen Verfahren gefertigte Schallschutzdämmung 15 für ein Flugzeugtriebwerk, welche ein entsprechend Fig. 3 aufgebautes Flächenelement 1 sowie ein weiteres Flächenelement 16 aus Blech aufweist, wobei das Flächenelement 1 beziehungsweise 16 mit Durchbrüchen an der Innenwandung oder der Außenwandung angeordnet wäre. Dabei weist die Schallschutzdämmung 15 eine Geometrie auf, die als ein Halbrohr ausgebildet ist und einen annähernd zylindrischen ersten Abschnitt sowie einen an einen breiteren Endbereich des ersten Abschnitts angesetzten, nach außen ausgewölbten zweiten Abschnitt aufweist. Die Flächenelemente 1 und 16 sind über die gesamte Geometrie mit im Wesentlichen gleichem Abstand zueinander beabstandet. Dieser Abstand ist durch zwischen den Flächenelementen 1 und 16 angeordnete Versteifungsstrukturen 17 vorgegeben.

## Patentansprüche

1. Verfahren zum Bearbeiten mindestens zwei aneinander anliegender Flächenelemente (1), von denen wenigstens eines Durchbrüche aufweist, bei dem beidseitig je wenigstens eine Lage (12, 12') eines verformbaren, mediumdichten Materials an die Flächenelemente (1) angelegt wird, die Flächenelemente (1) zusammen mit den verformbaren Lagen (12, 12') zwischen wenigstens zwei Formwerkzeugteile (3, 4) eingelegt werden, die verformbaren Lagen (12, 12') mit einem umlaufend um das Flächenelement (1) überstehenden Randbereich zwischen den Formwerkzeugteilen (3, 4) eingespannt werden, auf mindestens einen Bereich eines Flächenabschnitts der eingelegten Flächenelemente (1) bei einer vorgegebenen Umformtemperatur durch Einleiten eines Mediums zwischen eine der verformbaren Lagen (12) und einem ersten Formwerkzeugteil (3) Druck ausgeübt wird, wobei der Druck unmittelbar gegen die verformbare Lage (12) wirkt, und die Flächenelemente (1) durch den erzeugten Druck zusammen mit den verformbaren Lagen (12, 12') in wenigstens einen benachbarten Hohlraum (9) eines zweiten Formwerkzeugteils (4) hineingeformt werden, wobei wenigstens zwei der Flächenelemente (1) durch Diffusionsschweißen miteinander verbunden werden, **dadurch gekennzeichnet dass** mit wenigstens einem eine Loch-, eine Sieb- oder eine Netzstruktur aufweisenden Flächenelement (1) eine strukturierte Oberfläche erzeugt wird, und dass das Flächenelement (1) nach dem Umformen aus den verformbaren Lagen (12, 12') herausgenommen wird.

2. Verfahren nach Anspruch 1, **dadurch gekennzeichnet, dass** das Medium ein Schutzgas ist.

3. Verfahren nach einem der Ansprüche 1 oder 2, **dadurch gekennzeichnet, dass** die Flächenelemente (1) vor dem Einlegen zwischen die Formwerkzeugteile (3, 4) vorgewärmt werden.

4. Verfahren nach einem der Ansprüche 1 bis 3, **dadurch gekennzeichnet, dass** die Formwerkzeugteile (3, 4) mit den Flächenelementen (1) und den verformbaren Lagen (12, 12') in eine Heizpresse eingelegt werden und in dieser auf die vorgegebene Umformtemperatur erwärmt werden.

5. Verfahren nach einem der Ansprüche 1 bis 4, **dadurch gekennzeichnet, dass** zumindest zwischen wenigstens einem Flächenabschnitt der Flächenelemente (1) und einer jeweils zugeordneten verformbaren Lage (12, 12') ein Trennmittel aufgebracht wird.

6. Verfahren nach einem der Ansprüche 1 bis 5, **dadurch gekennzeichnet, dass** in mindestens einen Flächenabschnitt eines Flächenelements (1) eine Oberflächenstruktur eingeprägt wird.

7. Schallschutzdämmung zur Auskleidung eines Flugzeugtriebwerks, die insbesondere mit dem Verfahren nach einem der Ansprüche 1 bis 6 gefertigt ist, mit wenigstens zwei aneinander anliegenden Flächenelementen, von denen wenigstens eines Durchbrüche aufweist, wobei die Flächenelemente (1, 16) eine räumlich gekrümmte, nicht abwickelbare Geometrie aufweisen, und aus hochfestem, wärmebeständigem Material ausgebildet sind,
**dadurch gekennzeichnet,**
dass die Flächenelemente (1, 16) eine Kombination aus wenigstens einem Lochblech (13) und mindestens einer Gitterstruktur (14, 14', 14") ausbilden, wobei das Lochblech (13) und die Gitterstruktur (14, 14', 14") über die gesamte aneinander anliegende Grenzfläche miteinander verbunden sind.

8. Schallschutzdämmung nach Anspruch 7, **dadurch gekennzeichnet, dass** das Flächenelement (1, 16) aus einem hitzebeständigen Werkstoff besteht.

9. Schallschutzdämmung nach einem der Ansprüche 7 oder 8, **dadurch gekennzeichnet, dass** das hochfeste, wärmebeständige Material des Flächenelements (1, 16) eine Titanlegierung oder eine Titanaluminidlegierung ist.

## Claims

1. A method for processing at least two surface elements (1) lying against one another, whereof at least one comprises perforations, wherein at least one layer (12, 12') of a deformable medium-tight material is applied on both sides of the surface elements (1), the surface elements (1) together with the deformable layers (12, 12') are inserted between at least two moulding tool parts (3, 4), the deformable layers (12, 12') are clamped between the moulding tool parts (3, 4) with a projecting edge region circumferential around the surface elements (1), pressure is exerted on at least one region of a surface section of the inserted surface elements (1) at a predetermined deformation temperature by the introduction of a medium between one of the deformable layers (12) and a first moulding tool part (3), wherein the pressure acts directly against the deformable layer (12), and the surface elements (1) are moulded together with the deformable layers (12, 12') into at least one adjacent cavity (9) of a second moulding tool part (4) by the generated pressure, wherein at least two of these surface elements (1) are connected together by diffusion welding, **characterised in that** a structured surface is produced with at least one surface element (1) comprising a perforated, a grid or a network structure, and that the surface element (1) is removed from the deformable layers (12, 12') after the deformation.

2. The method according to claim 1, **characterised in that** the medium is a protective gas.

3. The method according to any one of claims 1 or 2, **characterised in that** the surface elements (1) are preheated before the insertion between the moulding tool parts (3, 4).

4. The method according to any one of claims 1 to 3, **characterised in that** the moulding tool parts (3, 4) with the surface elements (1) and the deformable layers (12, 12') are placed into a heating press and heated in the latter to the predetermined deformation temperature.

5. The method according to any one of claims 1 to 4, **characterised in that** a parting agent is applied at least between at least one surface section of the surface elements (1) and a respectively assigned deformable layer (12, 12').

6. The method according to any one of claims 1 to 5, **characterised in that** a surface structure is imprinted into at least one surface section of a surface element (1).

7. Soundproofing for lining an aircraft engine, which is produced in particular with the method according to any one of claims 1 to 6, with at least two surface elements lying against one another, whereof at least one comprises perforations, wherein the surface elements (1, 16) have a spatially curved, non-developable geometry, and are made from high-strength, heat-resisting material,
**characterised in that**
the surface elements (1, 16) constitute a combination of at least one perforated sheet metal plate (13) and at least one grid structure (14, 14', 14"), wherein the perforated sheet metal plate (13) and the grid structure (14, 14', 14") are connected to one another over the entire mutually adjacent boundary surface.

8. The soundproofing according to claim 7, **characterised in that** the surface element (1, 16) is made of a heat-resisting material.

9. The soundproofing according to any one of claims 7 or 8, **characterised in that** the high-strength, heat-resisting material of the surface elements (1, 16) is a titanium alloy or a titanium aluminide alloy.

## Revendications

1. Procédé destiné au traitement d'au moins deux éléments de surface (1) reposant l'un sur l'autre, dont au moins un présente des percées, dans lequel de chaque côté, au moins une couche (12, 12') respective d'un matériau déformable d'épaisseur moyenne est placée sur les éléments de surface (1), les éléments de surface (1) sont insérés conjointement avec les couches déformables (12, 12') entre au moins deux parties d'outil de moulage (3, 4), les couches déformables (12, 12') sont tendues entre les deux parties d'outil de moulage (3, 4) avec un bord en saillie autour de l'élément de surface (1), de la pression est exercée sur au moins une zone d'un tronçon de surface des éléments de surface (1) insérés, à une température de formage donnée, par l'introduction d'un fluide entre une des couches déformables (12) et une première partie d'outil de moulage (3), sachant que la pression agit directement contre la couche déformable (12), et les éléments de surface (1) sont formés par la pression exercée conjointement avec les couches déformables (12, 12'), dans au moins un espace creux adjacent (9) d'une deuxième partie d'outil de moulage (4), sachant qu'au moins deux des éléments de surface (1) sont reliés entre eux par un soudage par diffusion, **caractérisé en ce qu'**avec au moins un élément de surface (1) présentant une structure perforée, à crible ou à filet, une surface structurée est produite, et que l'élément de surface (1) est libéré des couches déformables (12, 12') après le formage.

2. Procédé selon la revendication 1, **caractérisé en ce que** le fluide est du gaz protecteur.

3. Procédé selon la revendication 1 ou 2, **caractérisé en ce que** les éléments de surface (1) sont pré-chauffés avant le placement entre les parties d'outil de moulage (3, 4).

4. Procédé selon l'une des revendications 1 à 3, **caractérisé en ce que** les parties d'outil de moulage (3, 4) sont placées avec les éléments de surface (1) et les couches déformables (12, 12') dans une presse à chaud et chauffées dans celle-ci à la température de formage prédéfinie.

5. Procédé selon l'une des revendications 1 à 4, **caractérisé en ce qu'**un moyen de séparation est placé du moins entre au moins un tronçon de surface des éléments de surface (1) et une couche déformable (12, 12') respective correspondante.

6. Procédé selon l'une des revendications 1 à 5, **caractérisé en ce qu'**une structure de surface est gravée dans au moins un tronçon de surface des éléments de surface (1).

7. Panneau d'isolation acoustique pour le revêtement d'un turbomoteur d'aéronef, qui est fabriqué en particulier avec le procédé selon l'une des revendications 1 à 6, comprenant au moins deux éléments de surface reposant l'un sur l'autre, dont au moins un présente des percées, sachant que les éléments de surface (1, 16) présentent une géométrie coudée dans l'espace et ne pouvant pas être déroulée, et sont conçus dans un matériau hautes performances résistant à la chaleur, **caractérisé en ce que** les éléments de surface (1, 16) forment une combinaison d'au moins une tôle percée (13) et d'au moins une structure à treillis (14, 14', 14''), sachant que la tôle perforée (13) et la structure à treillis (14, 14', 14") sont reliées entre elles par la totalité des surfaces limites reposant l'une sur l'autre.

8. Panneau d'isolation acoustique selon la revendication 7, **caractérisée en ce que** l'élément de surface (1, 16) est fabriqué dans un matériau réfractaire.

9. Panneau d'isolation acoustique selon la revendication 7 ou 8, **caractérisée en ce que** le matériau hautes performances résistant à la chaleur de l'élément de surface (1, 16) est un alliage de titane ou un alliage d'aluminiure de titane.
